# EUROPÄISCHE PATENTANMELDUNG

(11) **EP 0 099 858 A1**
(43) Veröffentlichungstag der Anmeldung: **01.02.1984**
(21) Anmeldenummer: 83810310.9
(22) Anmeldetag: 07.07.1983
(51) Int. Cl.: C22B 21/06

(54) **Verfahren zum Reinigen von Aluminium**

(30) Priorität: 23.07.1982 CH 4510/82
(71) Anmelder: SCHWEIZERISCHE ALUMINIUM AG, CH-3965 Chippis (CH)
(72) Erfinder: Kugler, Tibor, CH-8240 Thayngen (CH)

(57) **Zusammenfassung**

Mit wenigstens einem Metall der Gruppen II b, III b, IV b und V b des periodischen Systems der chemischen Elemente verunreinigtes Aluminium wird mit Natrium durch Flüssigextraktion in einer Trennkolonne (10) im Temperaturbereich zwischen dem Schmelzpunkt von Aluminium bzw. Aluminiumlegierungen und dem Siedepunkt von Natrium gereinigt.

Das aus einem Kreislauf mit einem Wärmeaustauscher (20), Festkörperabscheider (24), Pumpe (30,34) und Vorratsbehälter (32) in die Trennkolonne (10) geleitete, vorgewärmte Natrium fliesst in einer mindestens 5-fach über der Masse des verunreinigenden Metalls liegenden Menge, im Gegenstrom zum ebenfalls in die Trennkolonne (10) geleiteten verunreinigten Aluminium. Das gereinigte Aluminium mit einem geringen Restgehalt von verunreinigendem Metall und einem Natriumgehalt von höchstens 500 ppm wird aus der Trennkolonne (10) ausgeschleust und der Verwendung zugeführt, wähend das mit wenig verunreinigendem Metall dotierte Natrium in den Kreislauf zurückgeführt wird.

## Beschreibung

Die Erfindung bezieht sich auf ein Verfahren zum Reinigen von mit wenigstens einem Metall der Gruppen II b, III b, IV b und V b des periodischen Systems der chemischen Elemente verunreinigtem Aluminium mit Natrium durch Flüssigkeitsextraktion in einer Trennkolonne im Temperaturbereich zwischen dem Schmelzpunkt von Aluminium bzw. Aluminiumlegierungen und dem Siedepunkt von Natrium.

Bei der konventionellen Herstellung von Aluminium mittels Schmelzflusselektrolyse, bei welcher eine Kathodenwanne mit einer Kohlenstoffauskleidung und Kohlenstoffanoden eingesetzt werden, fällt Hüttenmetall mit einer Reinheit von 99,5% und mehr an. In einem solchen Verfahren verunreinigen weder die Elektroden noch der schmelzflüssige Elektrolyt das abgeschiedene Aluminium in nennenswertem Ausmass.

Neben dem konventionellen Verfahren sind spezifische Verfahren zur Herstellung von Aluminium bekannt, bei welchen das Metall nicht in verhältnismässig reiner Form, sondern als Legierung anfällt:
- Die flüssige Kathode einer Schmelzflusselektrolysezelle kann aus Blei oder Zinn bestehen, mit dem abgeschiedenen Aluminium bildet sich eine entsprechende Legierung.
- Bei carbothermischen Herstellungsverfahren von Aluminium wird Blei oder Zinn als Absorbtionsmittel eingesetzt, sei es direkt im Reduktionsofen oder nach diesem, um das Aluminium vom ebenfalls reduzierten Silizium und Eisen trennen zu können.

Diese Verfahren zur Herstellung von Aluminium können nur zu einer technischen Anwendung in bedeutendem Ausmass.kommen, wenn es gelingt, die nach dem Abstehen im Aluminium verbleibenden 0,8 bis 1,5% Blei und das Zinn über den eutektischen Punkt hinaus zu entfernen.

In der US-PS 2 239 277 wird ein Verfahren zur Reinigung von geschmolzenem Aluminium bzw. von Aluminiumlegierungen vorgeschlagen, die bis zu 1% von wenigstens einer der Verunreinigungen Antimon, Wismut, Blei und Zinn enthalten. Dies wird erreicht, indem_0,1 bis 1% Natrium zur Schmelze gegeben und diese gerührt wird. Dadurch kann die Schlacke an die Oberfläche der Schmelze aufsteigen und entfernt werden. Die Natriumzugabe erfolgt bevorzugt nach der Stöchiometrie der jeweiligen intermetallischen Verbindung zwischen Natrium und dem entsprechenden Metall. Mit diesem Verfahren gelingt es beispielsweise, den Bleigehalt in einer Aluminiumlegierung von 0,94% auf 0,28% zu erniedrigen. Dieser Gehalt liegt jedoch weit über der erlaubten Grenze von 50 ppm Blei im Aluminium entfernt, was den technischen Einsatz dieses Verfahrens verunmöglicht hat.

In der DE-OS 24 38 064 wird ein Reinigungsverfahren von metallischem Aluminium und insbesondere die Entfernung und die Gewinnung Wismut, Cadmium, Gallium, Quecksilber und Zinn beschrieben. Diese können im metallischen Aluminium in Mengen zugegen sein, die für Aluminium normaler handelsüblicher Reinheit unannehmbar sind. Das geschmolzene Aluminium wird mit einem Alkalimetall, wie beispielsweise Natrium oder Kalium, in Kontakt gebracht. Wie bei der obenstehenden _{U}S-_{P}S 2 239 277 wird das Alkalimetall in einer Menge, die der Stöchiometrie der gebildeten intermetallischen Verbindung entspricht, zugegeben.

Nach Durchführung des nach der DE-OS 24 38 064 vorgeschlagenen Verfahrens befindet sich vor dem an sich bekannten Gegenstrom-Extraktionsreaktor eine Vermischungsstufe, wo Aluminium mit hohen Zinngehalten und Natrium mit einem gegebenenfalls kleinen Zinngehalt vermischt werden. Anschliessend, ebenfalls noch vor dem Gegenstrom-Extraktionsreaktor, wird die Mischung in einer Serie von parallelen Absetzkolonnen in zwei Schichten getrennt, nämlich in eine zinnarme Aluminiumschicht und eine zinnreiche Natriumschicht. Die Dichte dieser zwei Schichten variiert je nach Zinngehalt in der Natriumschicht dermassen, dass einmal diese, einmal jene Schicht oben sein kann. Aus dieser Dichteüberkreuzung ergeben sich für die Praxis einige Probleme. Die aus dem Gegenstrom-Extraktionsreaktor austretende zinnhaltige Natriumlegierung wird in die Mischstufe zurückgeführt. Das gereinigte Aluminium wird mittels Destillation von überschüssigem Natrium befreit. Das Entfernen von Zinn aus der Apparatur geschieht in der zweiten Absetzstufe, wo zinnreiche Natriumlegierungen ausgeschleust werden.

Die Trennung und Ausschleusung von natriumreicher Zinnlegierung bei hohen Temperaturen, also oberhalb des Schmelzpunktes von Aluminium, führt zu technischen Problemen; ausserdem geht mit dem ausgeführten Zinn viel Natrium verloren.

Das Verfahren nach der DE-OS 24 38 064 ist sowohl kompliziert in bezug auf die Vorrichtung, als auch energieaufwendig.

Der Erfinder hat sich deshalb die Aufgabe gestellt, ein Verfahren zum Reinigen von mit wenigstens einem Metall der Gruppen II b, III b, IV b und V b des periodischen Systems der chemischen Elemente verunreinigtem Aluminium zu schaffen, das mit einfachen Vorrichtungen durchführbar und wenig energieaufwendig ist.

Die Aufgabe wird erfindungsgemäss dadurch gelöst, dass
- das aus einem Kreislauf mit Wärmeaustauscher, Festkörperabscheider, Pumpe und Vorratsbehälter in die Trennkolonne geleitete, vorgewärmte Natrium in einer mindestens 5-fach über der Masse des verunreinigenden Metalls liegenden Menge im Gegenstrom zum ebenfalls in die Trennkolonne geleiteten verunreinigten Aluminium fliesst,
- das gereinigte Aluminium mit einem geringen Restgehalt von verunreinigenden Metallen und einem Natriumgehalt von höchstens 500 ppm ausgeschleust und der Verwendung zugeführt und
- das mit wenig verunreinigenden Metallen dotierte Natrium in den Kreislauf zurückgeführt wird.

Die Metalle der Gruppen II b, III b, IV b und V b des periodischen Systems der chemischen Elemente sind insbesondere Cadmium, Quecksilber, Gallium, Zinn, Blei, Antimon und Wismut. In der Praxis hat das erfindungsgemässe Verfahren eine besondere Bedeutung für die Entfernung von Blei und Zinn aus Aluminium bzw. aus Aluminiumlegierungen.

Versuchsreihen des Erfinders haben ergeben, dass eine vorherige Vermischung der mit einem oder mehreren obenstehenden Metalle verunreinigten Aluminiumlegierung mit einer an Verunreinigungen armen Natriumlegierung, wie dies in der DE-OS 24 38 064 durchgeführt wird, nicht notwendig ist. _{D}a-mit kann auch verhindert werden, dass die erhaltene Mischung in einem weiteren Reaktor durch Abstehen in zwei verschiedene Schichten getrennt werden muss. Neben der Einsparung von Arbeitsstunden können so auch bedeutende Wärmeverluste vermieden werden.

Im Gegensatz zu den bekannten Verfahren wird erfindungsgemäss Natrium in Mengen zum verunreinigten Aluminium ge^{g}eben, die ein Mehrfaches über der stöchiometrischen Zusammensetzung der natriumreichsten intermetallischen Verbindung liegen. Vorzugsweise liegt die Masse von Natrium um mindestens das 10-fache, insbesondere jedoch mindestens das 30-fache über derjenigen des verunreinigenden Metalles. So kommt das Aluminium in keiner Phase der Flüssigextraktion in Kontakt mit einer an Verunreinigungen reichen Natriumlegierung, sondern immer nur mit einer Natriumlegierung mit geringen Verunreinigungen. Damit wird nicht nur die Trennschärfe erhöht, sondern ausserdem, bei einem eventuellen Stillstand der Vorrichtung, können die Verunreinigungen mit Sicherheit nicht wieder im Aluminium aufgelöst werden. Diese Wirkung kann noch erhöht werden, wenn auf dem verunreinigten, geschmolzenen Aluminium eine mehrere Zentimeter dicke Schicht aus einem ebenfalls geschmolzenen Salz schwimmt, das schwerer als Natrium ist. Ein solches Salz kann beispielsweise aus einer Mischung von Natriumchlorid und Kaliumchlorid bestehen.

Weil die beiden Metalle durch die Salzschicht voneinander getrennt sind, d.h. keine gemeinsame Oberfläche haben, kann keine Rückmischung stattfinden.

Das Gegenstromverfahren in der Trennkolonne findet vorzugsweise bei ei-ner Temperatur zwischen 650 und 750°C statt. Dabei wird das reine Natrium von unten, das verunreinigte Aluminium von oben in die zweckmässig vertikal angeordnete Trennkolonne geführt.

Das gereinigte Aluminium wird im untersten Bereich der Trennkolonne abgezogen. Es enthält in der Praxis üblicherweise100-500pm Natrium, je nach Parametern wie Temperatur und Art der Verunreinigungen. Das überschüssige Natrium verbrennt an der Oberfläche, weiter kann es durch Flussmittel, Chlorieren oder Destillieren, das letztere insbesondere im Vakuum, entfernt werden. Neben Natrium enthält das abgezogene, gereinigte Aluminium vorzugsweise höchstens 50 ppm an verunreinigenden Metallen. So haben typische Messwerte ergeben, dass in der Trennkolonne Blei bis zu einem Restgehalt von 20 bis 30 ppm entzogen werden kann.

Das mit wenig verunreinigendem Metall dotierte Natrium, welches aus der Trennkolonne fliesst, wird in einem Wärmeaustauscher von im Gegenstrom fliessendem, ungefähr 150°C warmem, reinem Natrium abgekühlt. Das als Kühlmedium eingesetzte reine Natrium fliesst seinerseits zur Trennkolonne und schliesst somit den Kreislauf. Derart werden nur geringe Mengen für die Erhitzung des reinen Natriums benötigt. Bei einer geringen, jedoch deutlich über dem Schmelzpunkt von Natrium liegenden Temperatur von bevorzugt 150 - 200°C bildet sich eine feste Phase von Natrium und den das Aluminium verunreinigenden Metallen. Bei dieser verhältnismässig tiefen Temperatur ist es möglich, eine schärfere Trennung der flüssigen und festen Phase mit bekannten technischen Mitteln durchzuführen, ohne dass man zur Verwendung von bei höheren Temperaturen notwendigen bekannten Massnahmen Zugriff nehmen muss.

Die feste Phase wird durch eine an sich bekannte Trennvorrichtung vom flüssigen Natrium getrennt. Dazu wird z.B. ein Filter, Filterkerzen, Raschigringe, eine Zentrifuge oder ein Zyklon eingesetzt.

Eine Vorrichtung zur Durchführung des erfindungsgemässen Verfahrens wird anhand der Zeichnung schematisch dargestellt. Eine Trennkolonne 10 wird über eine Zufuhrleitung 12 mit verunreinigtem Aluminium gespeist. Diese kann, wie in der Zeichnung dargestellt, in die obere Stirnfläche der Trennkolonne 10 einmünden oder aber in den oberen Bereich von deren Mantelfläche. Die Zufuhrleitung 14 des Natriumkreislaufs führt in der Trennkolonne 10 bis zu deren Boden, so steigt das eingeführte reine Natrium auf und bildet in bezug auf das verunreinigte Aluminium einen Gegenstrom. _{U}eber eine Abflussleitung 16 kann das gereinigte Aluminium entzogen werden. Das mit verunreinigendem Metall dotierte Natrium fliesst über eine Verbindungsleitung 18 in den oberen Stirnbereich des Wärmeaustauschers 20.

Die Trennkolonne 10 besteht beispielsweise aus einem Behälter aus Chrom-Nickel-Stahl, der auf der Innenseite mindestens bis über das maximale Niveau des verunreinigten Aluminiums hinaus mit Siliziumkarbid ausgekleidet ist. In diesem Grenzbereich befindet sich vorzugsweise die Schicht aus geschmolzenem Salz, welche die beiden Metalle trennt.

Im Wärmeaustauscher 20 wird das mit verunreinigendem Metall dotierte Natrium auf ungefähr 150"C abgekühlt, wobei sich gleichzeitig eine feste Phase niederschlägt. Ein in der Bodenfläche des Wärmeaustauschers 20 eingelassenes Abflussrohr 22 führt zum Festkörperabscheider 24, von wo die feste Phase über ein Abflussrohr 26 ausgeschleust wird. Das nunmehr reine Natrium fliesst über ein Verbindungsrohr 28 und eine Pumpe 30 zum Vorratsbehälter 32.

Von diesem Vorratsbehälter 32 wird das reine Natrium mittels einer Pumpe 34 durch eine Verbindungsleitung 36 in den Bodenbereich des Wärmeaustauschers 20 hineingeleitet. Beim Durchfluss durch den Wärmeaustauscher 20 kühlt das reine Natrium das mit verunreinigendem Metall dotierte Natrium ab und wird selbst erwärmt. So hat das reine Natrium beim Eintritt in die Zufuhrleitung 14 beinahe die Betriebstemperatur erreicht, es muss nur noch wenig Energie zugeführt werden.

Die nachfolgenden Beispiele zeigen Anwendungsmöglichkeiten des erfindungsgemässen Verfahrens.

### Beispiel 1

Eine Aluminiumlegierung mit 1 Gew.-% Blei wird mit einer _{D}urchflussrate von 20 kg/h durch eine der Zeichnung entsprechende Versuchsapparatur geführt. Die Flüssigextraktion in der Trennkolonne erfolgt bei einer Temperatur von 700°C. Im Gegenstrom zum mit Blei verunreinigten Aluminium wird Natrium mit einer Durchflussrate von 1 kg/h in die Trennkolonne eingeführt. Im Wärmeaustauscher wird das mit verunreinigendem Blei dotierte Natrium auf 150°C abgekühlt.

Die Analyse des gereinigten Aluminiums hat einen Bleigehalt von 0,3 Gew.-% und einen Natriumgehalt von 0,01 Gew.-% ergeben. Aluminium mit einem derart hohen Bleigehalt kann nur für bestimmte Zwecke eingesetzt werden, beispielsweise als aushärtbarer Automatenwerkstoff.

### Beispiel 2

Eine Aluminiumlegierung mit einem Bleigehalt von 1 Gew.-% wird mit gleicher Durchflussrate und bei gleichen Temperatur in dieselbe Trennkolonne eingeführt wie in Beispiel 1. Dagegen wird die Durchflussrate des Natriums auf 6 kg/h erhöht.

Die Analyse des gereinigten Aluminiums hat einen Bleigehalt von 0,003 Gew.-% und einen Natriumgehalt von 0,03 Gew.-% ergeben. Auf einem nach dem Wärmeaustauscher als Festkörperabscheider eingesetzten Metallgewebe hat sich praktisch der gesamte Bleigehalt als Na₁₅Pb₄ abgeschieden.

Der Vergleich von Beispiel 1 und 2 zeigt den massgebenden Einfluss der eingesetzten Natriummenge. Mit einem um das 6-fache erhöhten Natriumdurchfluss kann der Bleigehalt un einen Faktor 100 vermindert werden.

### Beispiel 3

Eine Legierung von 60 Gew.-% Aluminium und 40% Gew.-% Zinn wird mit gleicher Geschwindigkeit wie in Beispiel 1 durch die Trennkolonne geführt. Im Gegenstrom werden 80 kg/h Natrium in die Trennkolonne eingeleitet. Im Wärmeaustauscher wird das mit Zinn dotierte Natrium auf 150°C abgekühlt.

Die Analyse des gereinigten Aluminiums ergibt einen Zinngehalt von 0,002 Gew.-% und einen Natriumgehalt von 0,05 Gew.-%.

Der Filterkuchen des von Kerzenfiltern gebildeten Festkörperabscheiders hat die Zusammensetzung Na₄Sn. Die Natriummenge im Natrium-Kreislauf hat sich um 8 kg/h vermindert.

Die obenstehenden Ausführungen haben sich stets auf das bei der Herstellung von Aluminium gewonnene Rohmetall bezogen. Es versteht sich von selbst, dass das erfindun^{g}sgemässe Verfahren ohne wesentliche Aenderun^{g}en auch für die Reinigung von Schrott angewendet werden kann, falls dieser entsprechende Verunreinigungen aufweist.

## Patentansprüche

1. Verfahren zum Reinigen von mit wenigstens einem Metall der Gruppen II b, III b, IV b und V b des periodischen Systems der chemischen Elemente verunreinigtem Aluminium mit Natrium durch Flüssigextraktion in einer Trennkolonne im Temperaturbereich zwischen dem Schmelzpunkt von Aluminium bzw. Aluminiumlegierungen und dem Siedepunkt von Natrium,
dadurch gekennzeichnet, dass
- das aus einem Kreislauf mit-einem Wärmeaustauscher (20), Festkörperabscheider (24), Pumpe (30,34) und Vorratsbehälter (32) in die Trennkolonne (10) geleitete, vorgewärmte Natrium in einer mindestens 5-fach über der Masse des verunreinigenden Metalls liegenden Menge, im Gegenstrom zum ebenfalls in die Trennkolonne (10) geleiteten verunreinigten Aluminium, fliesst,
- das gereinigte Aluminium mit einem geringen Restgehalt von verunreinigendem Metall und einem Natriumgehalt von höchstens 500 ppm ausgeschleust und der Verwendung zugeführt, und
- das mit wenig verunreinigendem Metall dotierte Natrium in den Kreislauf zurückgeführt wird.

2. Verfahren nach Anspruch 1, dadurch gekennzeichnet, dass das reine Natrium von unten, das verunreinigte Aluminium von oben in die vertikal angeordnete Trennkolonne 1- geführt wird.

3. Verfahren nach Anspruch 1 oder 2, dadurch gekennzeichnet, dass die Flüssigextraktion in der Trennkolonne (10) bei 650 - 750°C erfolgt, und der Rückstand von verunreinigenden Metallen im abfliessenden Aluminium vorzugsweise 50 ppm ist.

4. Verfahren nach mindestens einem der Ansprüche 1 bis 3, dadurch gekennzeichnet, dass das mit verunreinigendem Metall dotierte Natrium im Kreislauf von oben in einen Wärmeaustauscher (20) überführt und im Gegenstrom von reinem Natrium auf eine deutlich über dessen Schmelzpunkt liegende Temperatur abgekühlt wird, wobei eine feste Phase ausfällt.

5. Verfahren nach mindestens einem der Ansprüche 1 bis 4, dadurch gekennzeichnet, dass das mit wenig verunreinigendem Metall dotierte Natrium im Wärmeaustauscher (20) auf 150 - 200°C abgekühlt wird.

6. Verfahren nach mindestens einem der Ansprüche 1 bis 5, dadurch gekennzeichnet, dass das aus dem Wärmeaustauscher (20) abfliessende, die feste Phase enthaltende Natrium durch einen zusätzlich gekühlten Festkörperabscheider (24) geleitet und der Niederschlag nach aussen geschleust wird.

7. Verfahren nach mindestens einem der Ansprüche 1 bis 6, dadurch gekennzeichnet, dass das in die Trennkolonne (10) eingeleitete Natrium in einer mindestens der 10-fachen, insbesondere mindestens der 30-fachen Masse des verunreinigenden- Metalls entsprechenden Menge fliesst.

8. Verfahren nach mindestens einem der Ansprüche 1 bis 7, dadurch gekennzeichnet, dass die Trennkolonne (10) aus einem Behälter aus Chrom-Nickel-Stahl besteht, der auf der Innenseite mindestens bis über das maximale Niveau des verunreinigten Aluminiums hinaus mit Siliziumkarbid ausgekleidet ist.

9. Verfahren nach Anspruch 8, dadurch gekennzeichnet, dass auf dem verunreinigten, geschmolzenen Aluminium eine mehrere Zentimeter dicke Schicht aus einem ebenfalls geschmolzenen Salz schwimmt, das schwerer als Natrium ist.

10. Verfahren nach Anspruch 9, dadurch gekennzeichnet, dass das geschmolzene Salz aus einer Mischung von NaCl und KC1 besteht.
